# EUROPÄISCHE PATENTSCHRIFT

(11) **EP 0 540 471 B1**
(45) Veröffentlichungstag und Bekanntmachung des Hinweises auf die Patenterteilung: **01.05.1996**
(21) Anmeldenummer: 92810821.6
(22) Anmeldetag: 23.10.1992
(51) Int. Cl.: D06L 3/12, D06P 1/651

(54) **Mittel und Verfahren zur Herstellung mouldingechter Artikel**
Compound and process for the production of good quality moulded articles
Composé et procédé de fabrication d'objets moulés de bonne qualité

(30) Priorität: 01.11.1991 CH 3194/91
(43) Veröffentlichungstag der Anmeldung: 05.05.1993
(73) Patentinhaber: CIBA-GEIGY AG, CH-4002 Basel (CH)
(72) Erfinder: Rembold, Manfred, Dr., CH-4147 Aesch (CH); Eckhardt, Claude, Dr., F-68400 Riedisheim (FR); Nesvadba, Peter, Dr., CH-1723 Marly (CH)

(56) Entgegenhaltungen:
- EP-A- 0 415 887
- WO-A-80/01566
- CHEMICAL ABSTRACTS, vol. 106 Columbus, Ohio, US; abstract no. 147181, KAWAMOTO, KEIJI ET AL. "OPTICAL RECORDING DISK"
- CHEMICAL ABSTRACTS, vol. 110 Columbus, Ohio, US; abstract no. 59069, SHIGEMOTO, HIROMI 'Stretched methylpentene-olefin copolymer films'

## Beschreibung

Die vorliegende Erfindung betrifft ein Mittel und ein Verfahren zur Herstellung von polyamidfaserhaltigen hochweissen oder besonders farbbrillanten Artikeln mit verbesserten Mouldingechtheiten.

Gewisse Artikel aus Kunstfasern werden durch thermische Behandlung geformt (Moulding). Es handelt sich vor allem um hochwertige Artikel aus optisch aufgehellten Polyamidfasern, oder auch solche, welche aus Polyamid/Polyurethan bestehen. Die heissen Pressformen verursachen in der Regel eine bestimmte Vergilbung oder gar Verbräunung des optisch aufgehellten Textilmaterials. Diese Erscheinung ist stark von der Polyamidqualität, aber vor allem von dem optischen Aufheller abhängig, und führt zu Schwankungen in der Produktequalität solcher Artikel.

Es wurde nun gefunden, dass bei der Verwendung bestimmter Benzofuran-2-on-Verbindungen und üblicher optischer Aufheller, sowie auch in Verbindung mit Farbstoffen die obigen Nachteile ganz oder zumindest in grossem Masse beseitigt werden können. Überraschenderweise erhält man so eine Ware, welche nach dem Moulding im Vergleich zum nur optisch aufgehellten Material einen höheren Weissgrad, eine höhere Farbbrillanz und ausserdem geringere Qualitätsschwankungen aufweist.

Die Erfindung betrifft daher sowohl die Verwendung bzw. ein Verfahren unter Verwendung von Benzofuran-2-on-Verbindungen zur Verbesserung der Mouldingechtheit von polyamidfaserhaltigem Material als auch ein Mittel zum optischen Aufhellen von polyamidfaserhaltigem Artikeln, welches einen optischen Aufheller und ein Benzofuran-2-on enthält, sowie ein Mittel, das neben dem Benzofuran-2-on und dem optischen Aufheller noch einen oder mehrere Farbstoffe enthält.

Das Verfahren zur Herstellung von polyamidfaserhaltigen Artikeln mit verbesserten Mouldingeigenschaften ist dadurch gekennzeichnet, dass man vor, während oder nach dem optischen Aufhellen und gegebenenfalls Färben der Faser eine Verbindung der Formel (1) worin
- R₁: Phenyl unsubstituiert oder substituiert, worin die Substituenten 1 bis 3 Alkylreste mit zusammen höchstens 18 Kohlenstoffatomen, C₁-C₁₂-Alkoxy, C₁-C₁₈-Acyloxy, C₁-C₁₈-Alkoxycarbonyl, Chlor oder eine Mischung aus diesen Substituenten sind,
- R₂: Wasserstoff oder C₁-C₄-Alkyl,
- R₄: Wasserstoff, C₁-C₁₂-Alkyl, gegebenenfalls durch C₁-C₄-Alkyl substituiertes C₅-C₇-Cycloalkyl, Phenyl, C₇-C₁₂-Phenylalkyl oder Chlor ist,
- R₃: die Bedeutung von R₂ oder R₄ hat oder ein Rest der Formel oder -D-E ist, worin
- n: 0, 1 oder 2,
- R₆: Wasserstoff, C₁-C₁₈-Alkyl, durch Sauerstoff oder Schwefel unterbrochenes C₂-C₁₈-Alkyl, Dialkylaminoalkyl mit insgesamt 3 bis 16 Kohlenstoffatomen, Cyclopentyl, Cyclohexyl, Phenyl oder mit 1 bis 3 Alkylresten mit zusammen höchstens 18 Kohlenstoffatomen substituiertes Phenyl ist,
- die Substituenten R₇: unabhängig voneinander Wasserstoff, C₁-C₁₈-Alkyl, Cyclopentyl, Cyclohexyl, Phenyl, mit 1 oder 2 Alkylresten mit zusammen höchstens 16 Kohlenstoffatomen substituiertes Phenyl, ein Rest der Formel -C₂H₄OH, -C₂H₄-O-CₘH₂ₘ₊₁ oder sind oder zusammen mit dem Stickstoffatom, an das sie gebunden sind, einen Piperidin- oder Morpholinrest bilden,
- m: 1 bis 18,
- R₁₀: Wasserstoff, C₁-C₂₂-Alkyl oder C₅-C₁₂-Cycloalkyl,
- A: ein gegebenenfalls durch Stickstoff, Sauerstoff oder Schwefel unterbrochenes Alkylen mit 2 bis 22 Kohlenstoffatomen,
- R₈: Wasserstoff, C₁-C₁₈-Alkyl, Cyclopentyl, Cyclohexyl, Phenyl, mit 1 oder 2 Alkylresten mit zusammen höchstens 16 Kohlenstoffatomen substituiertes Phenyl oder Benzyl,
- R₉: C₁-C₁₈-Alkyl,
- D: -O-, -S-, -SO-, -SO₂- oder -C(R₁₁)₂- ist,
- die Substituenten R₁₁: unabhängig voneinander Wasserstoff, Alkyl mit zusammen höchstens 16 Kohlenstoffatomen, Phenyl oder ein Rest der Formel sind, worin n, R₆ und R₇ die angegebenen Bedeutungen haben,
- E: ein Rest der Formel worin R₁, R₂ und R₄ die angegebenen Bedeutungen haben, und
- R₅: Wasserstoff, C₁-C₃₀-Alkyl, Cyclopentyl, Cyclohexyl, Chlor oder ein Rest der Formel ist, worin R₆ und R₇ die angegebenen Bedeutungen haben, oder
- R₅: zusammen mit R₄ einen Tetramethylenrest bildet,
auf die Faser aufbringt.

Die Benzofuran-2-one der Formel (1) und Verfahren zur ihrer Herstellung sowie ihre Verwendung zum Stabilisieren von polymeren organischen Materialien gegen thermischen, photooxidativen oder thermomechanischen Abbau sind in US-A-4,325,863, US-A-4,338,244 und EP-A-0 415 887 beschrieben.

Bedeuten die Substituenten in der Formel (1) Alkyl, so können bis zu 30 Kohlenstoffatome enthalten. Beispiele hierfür sind Methyl, Ethyl, Propyl, Butyl, Pentyl, Hexyl, Octyl, Nonyl, Decyl, Undecyl, Dodecyl, Tetradecyl, Hexadecyl, Octadecyl, Eicosyl oder Docosyl sowie entsprechende verzweigte Isomere, insbesondere tert.-Butyl, i-Octyl und i-Dodecyl. Alkoxy- und Alkoxycarbonylreste leiten sich von diesen Gruppen ab ebenso wie Alkylenreste, die in den Definitionen der in Formel (1) gezeigten Substituenten enthalten sind. Die aufgezählten Alkylreste können durch Sauerstoff oder Schwefel unterbrochen sein, um insbesondere Struktureinheiten wie -CH₂CH₂-O-CH₂CH₂-, -CH₂CH₂-S-CH₂CH₂- oder -O-(CH₂)₆-O- zu bilden. Sind die Alkylreste Substituenten an Phenylringen, so besetzen sie vorzugsweise die 3- und 5-Stellung.

In bevorzugt verwendeten Benzofuran-2-onen ist der Substituent R₂ in den Verbindungen der Formel (1) Wasserstoff.

R₃ ist vorzugsweise Wasserstoff, C₁-C₁₂-Alkyl, Cyclopentyl, Cyclohexyl, Chlor oder ein Rest der Formel oder -D-E, worin n, R₆, R₇, D und E die angegebenen Bedeutungen haben.

Bevorzugt bedeutet R₆ Wasserstoff, C₁-C₁₈-Alkyl, Cyclopentyl oder Cyclohexyl.

In einer weiteren Gruppe bevorzugt verwendeter Benzofuran-2-one bedeutet R₁ Phenyl unsubstituiert oder substituiert, worin die Substituenten 1 oder 2 Alkylreste mit zusammen höchstens 12 Kohlenstoffatomen, C₁-C₁₂-Acyloxy oder eine Mischung aus diesen Substituenten sind.
- R₂: ist Wasserstoff und R₄ ist Wasserstoff oder C₁-C₁₂-Alkyl,
- R₃: ist Wasserstoff, C₁-C₁₂-Alkyl, oder -D-E,
- R₅: Wasserstoff, C₁-C₂₀-Alkyl, oder
- R₅: ist zusammen mit R₄ Tetramethylen, und n, R₆, R₇, D und E haben die angegebenen Bedeutungen.

Hiervon bevorzugt werden solche Verbindungen der Formel (1), worin
- R₁: Phenyl oder worin R₄₀,R₄₁ und R₄₂ unabhängig voneinander Wasserstoff oder C₁-C₈-Alkyl,
- R₃: Wasserstoff, C₁-C₁₂-Alkyl oder -D-E,
- R₂: Wasserstoff,
- R₄: Wasserstoff oder C₁-C₄-Alkyl, und
- R₅: C₁-C₂₀-Alkyl ist,
wobei D und E die angegebenen Bedeutungen haben, und insbesondere jene Verbindungen, worin
- R₁: Phenyl oder worin R₄₀,R₄₁ und R₄₂ unabhängig voneinander Wasserstoff oder C₁-C₄-Alkyl,
- R₃: C₁-C₄-Alkyl oder -D-E,
- R₂ und R₄: Wasserstoff, und
- R₅: C₁-C₄-Alkyl oder Cyclopentyl oder Cyclohexyl ist, wobei D -C(R₁₁)₂- und E ein Rest der Formel
ist, wobei die Substituenten R₁₁ gleich oder verschieden voneinander sind und je C₁-C₄-Alkyl sind, und R₁, R₂, R₄ und R₅ die angegebene Bedeutung haben.

Besonders bevorzugt sind Verbindungen der Formel (1), worin
- R₁: Phenyl oder worin R₄₀,R₄₁ und R₄₂ unabhängig voneinander C₁-C₄-Alkyl,
- R₄ und R₂: Wasserstoff,
- R₃ und R₅: unabhängig voneinander C₁-C₁₈-Alkyl, Cyclopentyl oder Cyclohexyl ist, wobei als Beispiele die Verbindungen (2) und (3) genannt seien.

Die Verbindungen der Formel (1) werden üblicherweise aus wässrigem Bad appliziert. Die Applikation kann vor, während oder nach dem optischen Aufhellen der Fasern, nach einem Auszieh- oder Kontinueverfahren erfolgen. Die Applikation gemeinsam mit dem optischen Aufheller ist bevorzugt.

Beim Ausziehverfahren kann man 0,01 bis 1%, vorzugsweise 0,05 bis 0,5%, optischen Aufheller und 0,01 bis 3%, vorzugsweise 0,03 bis 0,3% der Verbindungen der Formel (1) einsetzen.

Beim Kontinueverfahren kann man 0,1 bis 10 g/l, vorzugsweise 0,2 bis 2 g/l, optischen Aufheller und 0,1 bis 30 g/l, vorzugsweise 0,2 bis 2 g/l der Verbindungen der Formel (1) einsetzen.

Unter Polyamidfasermaterial wird synthetisches Polyamidfasermaterial, wie z.B. solches aus Polyamid-6, Polyamid-6,6 oder Polyamid-12, sowie aus modifiziertem Polyamid, z.B. basisch anfärbbaren Polyamid verstanden. Neben den reinen Polyamidfasern kommen vor allem auch Fasermischungen aus Polyamid und Polyurethan in Betracht, so z.B. Trikotmaterial aus Polyamid/Polyurethanfasern im Mischungsverhältnis 70:30. Grundsätzlich kann das reine oder gemischte Polyamidfasermaterial in den verschiedensten Verarbeitungsformen vorliegen, wie z.B. als Faser, Garn, Gewebe, Gewirke, Vlies oder Flormaterial.

Für polyamidhaltige Fasermaterialien geeignete optische Aufheller sind z.B. solche der allgemeinen Formeln (5) bis (11).

Bis-triazolyl-stilbene der allgemeinen Formel (5) sowie deren z.B. Alkalimetall-Salze, worin die Reste R₁₂, R₁₃, R₁₄ und R₁₅ unabhängig voneinander z.B. H, C₁-C₆-Alkyl, Phenyl oder mit beispielsweise Sulfonsäuregruppen substituiertes Phenyl bedeuten können.

Bis-triazinylamino-stilbene der allgemeinen Formel (6) sowie deren z.B. Alkalimetall-Salze,
worin die Reste R₁₆, R₁₇, R₁₈ und R₁₉ unabhängig voneinander z.B. -N(C₁-C₆-hydroxyalkyl)₂, -N(C₁-C₆-Alkyl)(C₁-C₆-hydroxyalkyl),
-NH₂, -N(C₁-C₆-Alkyl)₂, C₁-C₆-Alkoxy, Cl, -NH-(C₁-C₆-sulfoalkyl) oder
-NH-(C₁-C₆-hydroxyalkyl)
bedeuten können.

Distyryl-biphenyle der allgemeinen Formel (7) sowie deren z.B. Alkalimetall-Salze,
worin die Reste R₂₀, R₂₁, R₂₂ und R₂₃ unabhängig voneinander z.B.
H, Sulfo bzw. Sulfino, -SO₂N(C₁-C₆-Alkyl)₂, -SO₂-(C₁-C₆-Alkyl), -OCH₃, -CN, -Cl, -COOCH₃ oder -CON(C₁-C₆-Alkyl)₂ bedeuten können.

Bis-benzoxazolyl-derivate der allgemeinen Formel (8) worin die Reste R₂₄, R₂₅, R₂₆ und R₂₇ unabhängig voneinander z.B.
H, verzweigtes oder unverzweigtes C₁-C₆-Alkyl, insbesondere tert.-Butyl, tert.-Butyl-Phenyl oder -COOC₁-C₆-Alkyl und bedeuten können.

Coumarine der allgemeinen Formel (9) sowie deren z.B. Alkalimetall-Salze,
worin die Reste
R₂₈ H, C₁-C₆-Alkyl oder C₁-C₆-Carboxy,
R₂₉ H, Phenyl, Carboxy-C₁-C₆-Alkyl oder und
R₃₀ -O-(C₁-C₆-Alkyl), -N(C₁-C₆-Alkyl)₂ oder -NH-CO-(C₁-C₆-Alkyl) bedeuten können.

Pyrazoline der allgemeinen Formel (10) sowie deren z.B. Alkalimetall-Salze,
worin die Reste
- R₃₁: H, Cl oder Amino (einschliesslich substituierte Amine, wie z.B. Methylamine, Dimethylamin, Diethylamin, Diethanolamin, Anilin),
- R₃₂ und R₃₃: unabhängig voneinander H oder C₁-C₆-Alkyl, Phenyl,
- R₃₄: H oder Cl und
- R₃₅: H, Cl, Sulfo bzw. Sulfino, -SO₂N(C₁-C₆-Alkyl)₂, -SO₂-(C₁-C₆-Alkyl), -OCH₃, -CN, -Cl, -COO(C₁-C₆-Alkyl) oder -CON(C₁-C₆-Alkyl)₂ bedeuten.

Dibenzofuranyl-biphenyle der allgemeinen Formel (11) sowie deren z.B. Alkalimetall-Salze,
worin die Reste R₃₇, R₃₈ und R₃₉ unabhängig voneinander
H, Halogen, CN, Phenoxy, Benzyloxy, C₁-C₄-Alkyl, C₁-C₄-Alkoxy oder einen Sulfonsäurerest bedeuten können.

Die vorgenannten Aufheller sind bekannt und ihre Herstellung z.B. in US-A-4 093 645, Angewandte Chemie, 87, S. 693 und Ullmann's Encyclopedie of Indust. Chem. (5. Ausgabe, 1991) Vol. A 18, S. 156-167 beschrieben.

Als für das Verfahren geeignete Farbstoffe kommen alle die zum Färben der oben genannten Textilien geeigneten Farbstoffe wie Azo-, Anthrachinon-, Nitro,- Acridon-, oder Naphthochinonfarbstoffe in Frage.

Die Herstellung des Mittels zum optischen Aufhellen von polyamidfaserhaltigen Artikeln mit verbesserten Mouldingechtheiten erfolgt durch Mischen der Komponenten, wobei dann auch allfällige Hilfsstoffe eingearbeitet werden können.

Übliche Hilfsstoffe sind z.B. Dispergier-, Egalisier- und Waschmittel, wie Fettalkoholpolyglykolether, Alkylethoxylate oder Alkylphenolethoxylate, anionische Alkylbenzolsulfonate oder lineare Alkylsulfonate, allein oder kombiniert mit Benzimidazol-derivaten oder ethoxylierten Fettaminen, sowie Sequestriermittel, wie Na-Salz der Ethylendiamintetraessigsäure, oder Bleichmittel, wie Na-dithionit, sowie Kombinationen von zwei oder mehreren Hilfsmitteln.

Die abschliessende Formgebung (Moulding) der Textilien erfolgt nach den üblichen Verfahrensweisen.

Die folgenden Beispiele veranschaulichen die Erfindung ohne sie jedoch hierauf beschränken zu wollen. Teile bedeuten Gewichtsteile und Prozente Gewichtsprozente, welche auf das Textilgewicht bezogen sind.

In den folgenden Beispielen wird als Textil ein PA-6 Texturtrikot verwendet. Der Aufheller und die Benzofuran-2-on-Verbindung werden im Ausziehverfahren appliziert, wobei dem Behandlungsbad noch 3 g/l stabilisiertes Hydrosulfit (Clarit PS®) zugegeben werden. Die Behandlungsdauer beträgt 30 min. bei einer Temperatur von 120°C.

Die Bestimmung des Weissgrades erfolgt nach der Methode nach Ganz (Ganz, Appl. Optics 18, 1073-1078 (1979)) mit Hilfe eines Zeiss RFC 3 Spektrometers.

### Beispiel 1 (Vergleichsbeispiel):

Es wird der Aufheller der Formel (12) bei einer Konzentration von 0,2% aus einem wässrigen Bad appliziert. Der Weissgrad beträgt 270 Einheiten.
Eine Hälfte des Textilstückes wird dann dem Mouldingtest unterzogen:
Bei einem "Rhodiaceta Thermotester' (Firma Setaran, Lyon/F) mit 13 heizbaren Metallplättchen à 15x35 mm wird die Temperatur eines der mittleren Plättchen auf 199°C eingestellt. Der untere Sockel wird mit einer ca. 3 mm dicken Wollfilzunterlage überzogen. Das Textilstück wird während einer Minute gepresst (Pressdruck ca. 70 g/cm) und dann wieder auf seinen Weissgrad untersucht.

Nach dem Mouldingtest beträgt der Weissgradverlust etwa 50 Einheiten.

### Beispiel 2:

Es wird wie in Beispiel 1 verfahren, mit dem einzigen Unterschied, dass zu dem dort verwendeten optischen Aufheller im Applikationsbad ein Benzofuran-2-on der Formel (2) in Form einer wässrigen Dispersion, in einer Konzentration von 0,1 % zugesetzt wird. Nach dem Mouldingtest gemäss Beispiel 1 beträgt der Weissgradverlust etwa 20 Einheiten, bei gleicher Formstabilität wie in Beispiel 1.

### Beispiel 3 (Vergleichsbeispiel):

Es wird wie in Beispiel 1 verfahren, mit dem einzigen Unterschied, dass ein Aufheller der Formel (13) verwendet wird Nach dem Mouldingtest beträgt der Weissgradverlust etwa 25 Einheiten

### Beispiel 4:

Es wird wie in Beispiel 3 verfahren, mit dem einzigen Unterschied, dass zu dem dort verwendeten optischen Aufheller im Applikationsbad ein Benzofuran-2-on der Formel (3) in Form einer wässrigen Dispersion, in einer Konzentration von 0,1 % zugesetzt wird. Nach dem Mouldingtest gemäss Beispiel 1 beträgt der Weissgradverlust etwa 10 Einheiten, bei gleicher Formstabilität wie in Beispiel 3.

### Beispiel 5 (Vergleichsbeispiel):

Es wird wie in Beispiel 1 verfahren, mit dem einzigen Unterschied, dass ein Aufheller der Formel (14) verwendet wird Nach dem Mouldingtest beträgt der Weissgradverlust etwa 38 Einheiten

### Beispiel 6:

Es wird wie in Beispiel 5 verfahren, mit dem einzigen Unterschied, dass zu dem dort verwendeten optischen Aufheller im Applikationsbad ein Benzofuran-2-on der Formel (3) in Form einer wässrigen Dispersion, in einer Konzentration von 0,1 % zugesetzt wird. Nach dem Mouldingtest gemäss Beispiel 1 beträgt der Weissgradverlust etwa 16 Einheiten, bei gleicher Formstabilität wie in Beispiel 5.

## Patentansprüche

1. Verfahren zur Herstellung von geformten polyamidfaserhaltigen Artikeln mit verbesserten Mouldingeigenschaften, dadurch gekennzeichnet, dass man vor, während oder nach dem optischen Aufhellen und gegebenenfalls Färben der Faser eine Verbindung der Formel (1) worin
R₁ Phenyl unsubstituiert oder substituiert, worin die Substituenten 1 bis 3 Alkylreste mit zusammen höchstens 18 Kohlenstoffatomen, C₁-C₁₂-Alkoxy, C₁-C₁₈-Acyloxy, C₁-C₁₈-Alkoxycarbonyl, Chlor oder eine Mischung aus diesen Substituenten sind,
R₂ Wasserstoff oder C₁-C₄-Alkyl,
R₄ Wasserstoff, C₁-C₁₂-Alkyl, gegebenenfalls durch C₁-C₄-Alkyl substituiertes C₅-C₇-Cycloalkyl, Phenyl, C₇-C₁₂-Phenylalkyl oder Chlor ist,
R₃ die Bedeutung von R₂ oder R₄ hat oder ein Rest der Formel oder -D-E ist, worin
n 0, 1 oder 2,
R₆ Wasserstoff, C₁-C₁₈-Alkyl, durch Sauerstoff oder Schwefel unterbrochenes C₂-C₁₈-Alkyl, Dialkylaminoalkyl mit insgesamt 3 bis 16 Kohlenstoffatomen, Cyclopentyl, Cyclohexyl, Phenyl oder mit 1 bis 3 Alkylresten mit zusammen höchstens 18 Kohlenstoffatomen substituiertes Phenyl ist,
die Substituenten R₇ unabhängig voneinander Wasserstoff, C₁-C₁₈-Alkyl, Cyclopentyl, Cyclohexyl, Phenyl, mit 1 oder 2 Alkylresten mit zusammen höchstens 16 Kohlenstoffatomen substituiertes Phenyl, ein Rest der Formel -C₂H₄OH, -C₂H₄-O-CₘH₂ₘ₊₁ oder sind oder zusammen mit dem Stickstoffatom, an das sie gebunden sind, einen Piperidin- oder Morpholinrest bilden,
m 1 bis 18,
R₁₀ Wasserstoff, C₁-C₂₂-Alkyl oder C₅-C₁₂-Cycloalkyl,
A ein gegebenenfalls durch Stickstoff, Sauerstoff oder Schwefel unterbrochenes Alkylen mit 2 bis 22 Kohlenstoffatomen,
R₈ Wasserstoff, C₁-C₁₈-Alkyl, Cyclopentyl, Cyclohexyl, Phenyl, mit 1 oder 2 Alkylresten mit zusammen höchstens 16 Kohlenstoffatomen substituiertes Phenyl oder Benzyl,
R₉ C₁-C₁₈-Alkyl,
D -O-, -S-, -SO-, -SO₂- oder -C(R₁₁)₂- ist,
die Substituenten R₁₁ unabhängig voneinander Wasserstoff, Alkyl mit zusammen höchstens 16 Kohlenstoffatomen, Phenyl oder ein Rest der Formel sind, worin n, R₆ und R₇ die angegebenen Bedeutungen haben,
E ein Rest der Formel worin R₁, R₂ und R₄ die angegebenen Bedeutungen haben, und
R₅ Wasserstoff, C₁-C₃₀-Alkyl, Cyclopentyl, Cyclohexyl, Chlor oder ein Rest der Formel ist, worin R₆ und R₇ die angegebenen Bedeutungen haben, oder
R₅ zusammen mit R₄ einen Tetramethylenrest bildet,
auf die Faser aufbringt und anschliessend die so behandelten Artikel thermisch formt.

2. Verfahren gemäss Anspruch 1, dadurch gekennzeichnet, dass man eine Verbindung der Formel (1) verwendet, worin R₂ Wasserstoff ist.

3. Verfahren gemäss Anspruch 1, dadurch gekennzeichnet, dass man eine Verbindung der Formel (1) verwendet, worin R₃ Wasserstoff, C₁-C₁₂-Alkyl, Cyclopentyl, Cyclohexyl, Chlor oder ein Rest der Formel oder -D-E ist, worin n, R₆, R₇, D und E die in Anspruch 1 angegebenen Bedeutungen haben.

4. Verfahren gemäss Anspruch 3, dadurch gekennzeichnet, dass man eine Verbindung der Formel (1) verwendet, worin R₆ Wasserstoff, C₁-C₁₈-Alkyl, Cyclopentyl oder Cyclohexyl ist.

5. Verfahren gemäss Anspruch 1, dadurch gekennzeichnet, dass man eine Verbindung der Formel (1) verwendet, worin
R₁ Phenyl unsubstituiert oder substituiert, worin die Substituenten 1 oder 2 Alkylreste mit zusammen höchstens 12 Kohlenstoffatomen, C₁-C₁₂-Acyloxy oder eine Mischung aus diesen Substituenten sind,
R₂ Wasserstoff,
R₄ Wasserstoff oder C₁-C₁₂-Alkyl,
R₃ Wasserstoff, C₁-C₁₂-Alkyl, oder -D-E,
R₅ Wasserstoff, C₁-C₂₀-Alkyl, ist oder
R₅ zusammen mit R₄ einen Tetramethylenrest bildet,
wobei n, R₆, R₇, D und E die in Anspruch 1 angegebenen Bedeutungen haben.

6. Verfahren gemäss Anspruch 5, dadurch gekennzeichnet, dass man eine Verbindung der Formel (1) verwendet, worin
R₁ Phenyl oder worin R₄₀ ,R₄₁ und R₄₂ unabhängig voneinander Wasserstoff oder C₁-C₈-Alkyl,
R₃ Wasserstoff, C₁-C₁₂-Alkyl oder -D-E ist,
R₂ und R₄ unabhängig voneinander Wasserstoff oder C₁-C₄-Alkyl sind, und
R₅ C₁-C₂₀-Alkyl ist,
wobei D und E die in Anspruch 5 angegebenen Bedeutungen haben.

7. Verfahren gemäss Anspruch 6, dadurch gekennzeichnet, dass man eine Verbindung der Formel (1) verwendet, worin
R₁ Phenyl oder worin R₄₀,R₄₁ und R₄₂ unabhängig voneinander Wasserstoff oder C₁-C₄-Alkyl,
R₃ C₁-C₄-Alkyl oder -D-E ist,
R₂ und R₄ Wasserstoff sind, und
R₅ C₁-C₄-Alkyl, Cyclopentyl oder Cyclohexyl ist,
wobei D -C(R₁₁)₂- und E ein Rest der Formel ist, wobei die Substituenten R₁₁ gleich oder verschieden voneinander sind und je C₁-C₄-Alkyl sind, und R₁, R₂, R₄ und R₅ die angegebene Bedeutung haben.

8. Verfahren gemäss Anspruch 1, dadurch gekennzeichnet, dass man eine Verbindung der Formel (1) verwendet, worin
R₁ Phenyl oder worin R₄₀,R₄₁ und R₄₂ unabhängig voneinander C₁-C₄-Alkyl,
R₄ und R₂ Wasserstoff und
R₃ und R₅ unabhängig voneinander C₁-C₁₈-Alkyl, Cyclopentyl oder Cyclohexyl.

9. Verfahren gemäss Anspruch 1, dadurch gekennzeichnet, dass man eine Verbindung der Formel (2) oder (3) verwendet.

10. Verfahren gemäss einem der Ansprüche 1-9, dadurch gekennzeichnet, dass man als optischen Aufheller einen Aufheller mit der Grundstruktur eines Bis-triazinylaminostilbens, Bis-triazolyl-stilbens, Distyryl-biphenyls, Bis-benzoxazolyl-derivats, Coumarins Pyrazolins oder Dibenzofuranyl-biphenyls verwendet

11. Verfahren gemäss Anspruch 10, dadurch gekennzeichnet, dass man eine Mischung aus einem optischen Aufheller und einen oder mehreren Farbstoffen wie Azo-, Anthrachinon-, Nitro,- Acridon-, oder Naphthochinonfarbstoffen verwendet.

12. Verfahren gemäss Anspruch 1, dadurch gekennzeichnet, dass man eine Verbindung der Formel (1) in Konzentrationen von 0,01 bis 3% beim Ausziehverfahren bzw. in einer Menge von 0,1 bis 30 g/l beim Kontinueverfahren verwendet.

13. Verfahren gemäss Anspruch 12, dadurch gekennzeichnet, dass man eine Verbindung der Formel (1) in Konzentrationen von 0,03 bis 0,3% beim Ausziehverfahren bzw. in einer Menge von 0,2 bis 2 g/l beim Kontinueverfahren verwendet.

14. Die gemäss dem Verfahren nach Anspruch 1 behandelten polyamidfaserhaltigen Artikel mit verbesserten Mouldingechtheiten.

## Claims

1. A process for the preparation of shaped, polyamide fibre-containing articles having enhanced moulding properties, which comprises applying to the fibres, before, during or after whitening and optionally dyeing the fibres, a compound of formula (1) wherein
R₁ is unsubstituted or substituted phenyl, wherein the substituents are 1 to 3 alkyl radicals together containing not more than 18 carbon atoms, C₁-C₁₂alkoxy, C₁-C₁₈acyloxy, C₁-C₁₈alkoxycarbonyl, chloro or a mixture of these substituents,
R₂ is hydrogen or C₁-C₄alkyl,
R₄ is hydrogen, C₁-C₁₂alkyl, unsubstituted or C₁-C₄alkyl-substituted C₅-C₇cycloalkyl, phenyl, C₇-C₁₂phenylalkyl or chloro,
R₃ has the meaning of R₂ or R₄ or is a radical of formula -D-E, wherein
n is 0, 1 or 2,
R₆ is hydrogen, C₁-C₁₈alkyl, C₂-C₁₈alkyl which is interrupted by oxygen or sulfur, dialkylaminoalkyl containing a total of 3 to 16 carbon atoms, cyclopentyl, cyclohexyl, phenyl or phenyl which is substituted by 1 to 3 alkyl radicals together containing not more than 18 carbon atoms,
the substituents R₇ are each independently of the other hydrogen, C₁-C₁₈alkyl, cyclopentyl, cyclohexyl, phenyl, phenyl which is substituted by 1 or 2 alkyl radicals together containing not more than 16 carbon atoms, a radical of formula -C₂H₄OH, -C₂H₄-O-CₘH₂ₘ₊₁ or or, together with the nitrogen atom to which they are attached, form a piperidine or morpholine radical,
m is 1 to 18,
R₁₀ is hydrogen, C₁-C₂₂alkyl or C₅-C₁₂cycloalkyl,
A is alkylene of 2 to 22 carbon atoms which may be interrupted by nitrogen, oxygen or sulfur,
R₈ is hydrogen, C₁-C₁₈alkyl, cyclopentyl, cyclohexyl, phenyl, phenyl which is substituted by 1 or 2 alkyl radicals together containing not more than 16 carbon atoms, or benzyl,
R₉ is C₁-C₁₈alkyl,
D is -O-, -S-, -SO-, -SO₂- or -C(R₁₁)₂-,
the substituents R₁₁ are each independently of the other hydrogen, alkyl together containing not more than 16 carbon atoms, phenyl or a radical of formula wherein n, R₆ and R₇ have the given meanings,
E is a radical of formula wherein R₁, R₂ and R₄ have the given meanings, and
R₅ is hydrogen, C₁-C₃₀alkyl, cyclopentyl, cyclohexyl, chloro or a radical of formula wherein R₆ and R₇ have the given meanings, or
R₅ together with R₄ forms a tetramethylene radical,
and then thermally shaping the articles thus treated.

2. A process according to claim 1 which comprises the use of a compound of formula (1) wherein R₂ is hydrogen.

3. A process according to claim 1 which comprises the use of a compound of formula (1) wherein R₃ is hydrogen, C₁-C₁₂alkyl, cyclopentyl, cyclohexyl, chloro or a radical of formula or -D-E, wherein n, R₆, R₇, D and E are as defined in claim 1.

4. A process according to claim 3 which comprises the use of a compound of formula (1) wherein R₆ is hydrogen, C₁-C₁₈alkyl, cyclopentyl or cyclohexyl.

5. A process according to claim 1 which comprises the use of a compound of formula (1) wherein
R₁ is unsubstituted or substituted phenyl, wherein the substituents are 1 or 2 alkyl radicals together containing not more than 12 carbon atoms, C₁-C₁₂acyloxy or a mixture of these substituents:
R₂ is hydrogen,
R₄ is hydrogen or C₁-C₁₂alkyl,
R₃ is hydrogen, C₁-C₁₂alkyl, or -D-E,
R₅ is hydrogen, C₁-C₂₀alkyl, or
R₅ together with R₄ forms a tetramethylene radical, and n, R₆, R₇, D and
E are as defined in claim 1.

6. A process according to claim 5 which comprises the use of a compound of formula (1) wherein
R₁ is phenyl or wherein R₄₀, R₄₁ and R₄₂ are each independently of one another hydrogen or C₁-C₈alkyl,
R₃ is hydrogen, C₁-C₁₂alkyl or -D-E,
R₂ and R₄ are each independently of the other hydrogen or C₁-C₄alkyl, and
R₅ is C₁-C₂₀alkyl,
and D and E are as defined in claim 5.

7. A process according to claim 6 which comprises the use of a compound of formula (1) wherein
R₁ is phenyl or wherein R₄₀, R₄₁ and R₄₂ are each independently of one another hydrogen or C₁-C₄alkyl,
R₃ is C₁-C₄alkyl or -D-E,
R₂ and R₄ are hydrogen, and
R₅ is C₁-C₄alkyl or cyclopentyl or cyclohexyl,
and D is -C(R₁₁)₂- and E is a radical of formula and the substituents R₁₁ are identical or different and are each C₁-C₄alkyl, and R₁, R₂, R₄ and R₅ are as defined.

8. A process according to claim 1 which comprises the use of a compound of formula (1) wherein
R₁ is phenyl or wherein R₄₀, R₄₁ and R₄₂ are each independently of one another C₁-C₄alkyl,
R₄ and R₂ are hydrogen, and
R₃ and R₅ are each independently of the other C₁-C₁₈alkyl, cyclopentyl or cyclohexyl.

9. A process according to claim 1 which comprises the use of a compound of formula (2) or (3)

10. A process according to any one of claims 1-9 which comprises the use of a fluorescent whitening agent having the basic structure of a bis-triazinylamino-stilbene, his-triazolyl-stilbene, distyrylbiphenyl, bis-benzoxazolyl derivative, coumarin, pyrazoline or dibenzofuranylbiphenyl.

11. A process according to claim 10 which comprises the use of a mixture of a fluorescent whitening agent and one or more dyes such as azo, anthraquinone, nitro, acridone or naphthoquinone dyes.

12. A process according to claim 1 which comprises the use of a compound of formula (1) in a concentration of 0.01 to 3 % in the exhaust process or in an amount of 0.1 to 30 g/l in the continuous process.

13. A process according to claim 12 which comprises the use of a compound of formula (1) in a concentration of 0.03 to 0.3 % in the exhaust process or in an amount of 0.2 to 2 g/l in the continuous process.

14. A polyamide fibre-containing article having enhanced moulding properties which has been treated by the process according to claim 1.

## Revendications

1. Procédé de fabrication d'articles façonnés contenant des fibres de polyamide et présentant des caractéristiques de moulage améliorées, caractérisé en ce que, avant, pendant ou après l'azurage optique et éventuellement la teinture des fibres, on dépose sur les fibres un composé de formule (1) dans laquelle
R¹ représente un groupe phényle portant ou non des substituants, qui peuvent être de 1 à 3 groupes alkyle totalisant au plus 18 atomes de carbone, des groupes alcoxy en C₁₋₁₂, acyloxy en C₁₋₁₈ ou (alcoxy en C₁₋₁₈)carbonyle, ou des atomes de chlore, ou encore une combinaison de tels substituants,
R représente un atome d'hydrogène ou un groupe alkyle en C₁₋₄,
R⁴ représente un atome d'hydrogène ou de chlore, ou un groupe alkyle en C₁₋₁₂, un groupe cycloalkyle en C₅₋₇ portant éventuellement un substituant alkyle en C₁₋₄, ou un groupe phényle ou phénylalkyle en C₇₋₁₂,
R³ a la même signification que R ou R⁴, ou représente un reste de formule où n vaut 0, 1 ou 2,
R₆ représente un atome d'hydrogène, un groupe alkyle en C₁₋₁₈, un groupe alkyle en C₂₋₁₈ dont la chaîne est interrompue par un atome d'oxygène ou de soufre, un groupe dialkylaminoalkyle comportant au total de 3 à 16 atomes de carbone, un groupe cyclohexyle ou cyclopentyle, un groupe phényle, ou un groupe phényle portant de 1 à 3 substituants alkyle totalisant au plus 18 atomes de carbone,
les substituants R₇ sont chacun, indépendamment l'un de l'autre, un atome d'hydrogène, un groupe alkyle en C₁₋₁₈, un groupe cyclohexyle ou cyclopentyle, un groupe phényle, ou un groupe phényle portant 1 ou 2 substituants alkyle totalisant au plus 16 atomes de carbone, ou encore un groupe de formule -C₂H₄OH, -C₂H₄-O-CₘH₂ₘ₊₁ ou -C₂H₄-O-CO-R₁₀ (où m vaut de 1 à 18 et R₁₀ représente un atome d'hydrogène ou un groupe alkyle en C₁₋₂₂ ou cycloalkyle en C₅₋₁₂), ou bien forment ensemble, conjointement avec l'atome d'azote auquel ils sont liés, un groupe pipéridino ou morpholino,
A représente un groupe alkylène comportant de 2 à 22 atomes de carbone, dont la chaîne est éventuellement interrompue par un atome d'azote, d'oxygène ou de soufre,
R₈ représente un atome d'hydrogène, un groupe alkyle en C₁₋₁₈, un groupe cyclohexyle ou cyclopentyle, un groupe phényle ou benzyle, ou un groupe phényle portant 1 ou 2 substituants alkyle totalisant au plus 16 atomes de carbone,
R₉ représente un groupe alkyle en C₁₋₁₈,
D représente -O-, -S-, -SO-, -SO₂- ou -C(R₁₁)₂- où les substituants R₁₁ sont chacun, indépendamment l'un de l'autre, un atome d'hydrogène, un groupe alkyle (sous réserve qu'ils ne totalisent pas plus de 16 atomes de carbone), un groupe phényle ou un reste de formule -(CH₂)ₙ-CO-OR₆ ou -(CH₂)ₙ-CO-N(R₇)₂, où n, R₆ et R₇ ont les significations déjà indiquées,
E représente un reste de formule dans laquelle R₁, R₂ et R₄ ont les significations indiquées plus haut, et R₅ représente un atome d'hydrogène ou de chlore, un groupe alkyle en C₁₋₃₀, cyclopentyle ou cyclohexyle, ou un reste de formule -CH₂-CO-OR₆ ou -CH₂-CO-N(R₇)₂, où R₆ et R₇ ont les significations déjà indiquées, ou bien
R₄ et R₅ forment conjointement un groupe tétraméthylène, et l'on façonne ensuite à chaud l'article ainsi traité.

2. Procédé conforme à la revendication 1, caractérisé en ce qu'on utilise un composé de formule (1) dans laquelle R₂ représente un atome d'hydrogène.

3. Procédé conforme à la revendication 1, caractérisé en ce qu'on utilise un composé de formule (1) dans laquelle R³ représente un atome d'hydrogène ou de chlore, un groupe alkyle en C₁₋₁₂, cyclopentyle ou cyclohexyle, ou encore un reste de formule -(CH₂)ₙ-CO-OR₆, -(CH₂)ₙ-CO-N(R₇)₂ ou -D-E, où n, R₆, R₇, D et E ont les significations indiquées dans la revendication 1.

4. Procédé conforme à la revendication 3, caractérisé en ce qu'on utilise un composé de formule (1) dans laquelle R₆ représente un atome d'hydrogène ou un groupe alkyle en C₁₋₁₈, cyclohexyle ou cyclopentyle.

5. Procédé conforme à la revendication 1, caractérisé en ce qu'on utilise un composé de formule (1) dans laquelle
R¹ représente un groupe phényle portant ou non des substituants, qui peuvent être 1 ou 2 groupes alkyle totalisant au plus 12 atomes de carbone, des groupes acyloxy en C₁₋₁₂ ou une combinaison de tels substituants,
R représente un atome d'hydrogène,
R⁴ représente un atome d'hydrogène ou un groupe alkyle en C₁₋₁₂,
R³ représente un atome d'hydrogène, un groupe alkyle en C₁₋₁₂, ou un reste de formule -(CH₂)ₙ-CO-OR₆, -(CH₂)ₙ-CO-N(R₇)₂ ou -D-E, et R⁵ représente un atome d'hydrogène, un groupe alkyle en C₁₋₂₀, ou un reste de formule -CH₂-CO-OR₆ ou -CH₂-CO-N(R₇)₂, ou bien
R⁵ forme avec R⁴ un groupe tétraméthylène,
où n, R₆, R₇, D et E ont les significations indiquées dans la revendication 1.

6. Procédé conforme à la revendication 5, caractérisé en ce qu'on utilise un composé de formule (1) dans laquelle
R¹ représente un groupe phényle ou un groupe de formule où R₄₀, R₄₁ et R₄₂ représentent chacun, indépendamment les uns des autres, un atome d'hydrogène ou un groupe alkyle en C₁₋₈,
R³ représente un atome d'hydrogène, un groupe alkyle en C₁₋₁₂, ou un reste de formule -D-E,
R et R⁴ représentent chacun, indépendamment l'un de l'autre, un atome d'hydrogène ou un groupe alkyle en C₁₋₄,
et R⁵ représente un groupe alkyle en C₁₋₂₀,
où D et E ont les significations indiquées dans la revendication 5.

7. Procédé conforme à la revendication 6, caractérisé en ce qu'on utilise un composé de formule (1) dans laquelle
R¹ représente un groupe phényle ou un groupe de formule où R₄₀, R₄₁ et R₄₂ représentent chacun, indépendamment les uns des autres, un atome d'hydrogène ou un groupe alkyle en C₁₋₄,
R³ représente un groupe alkyle en C₁₋₄, ou un reste de formule -D-E,
R et R⁴ représentent des atomes d'hydrogène,
et R⁵ représente un groupe alkyle en C₁₋₄, cyclopentyle ou cyclohexyle,
où D représente un reste de formule -C(R₁₁)₂- et E représente un reste de formule où les substituants R₁₁ sont des groupes alkyle en C₁₋₄, identiques ou différents l'un de l'autre, et R₁, R₂, R₄ et R₅ ont les significations déjà indiquées.

8. Procédé conforme à la revendication 1, caractérisé en ce qu'on utilise un composé de formule (1) dans laquelle
R¹ représente un groupe phényle ou un groupe de formule où R₄₀, R₄₁ et R₄₂ représentent chacun, indépendamment les uns des autres, un groupe alkyle en C₁₋₄,
R et R⁴ représentent des atomes d'hydrogène,
et R³ et R⁵ représentent chacun, indépendamment l'un de l'autre, un groupe alkyle en C₁₋₁₈, cyclopentyle ou cyclohexyle.

9. Procédé conforme à la revendication 1, caractérisé en ce qu'on utilise un composé de formule (2) ou (3) :

10. Procédé conforme à l'une des revendications 1 à 9, caractérisé en ce qu'on utilise, comme azurant optique, un azurant optique dont la structure de base est celle d'un bis-triazinylamino-stilbène, d'un bis-triazolyl-stilbène, d'un distyryl-biphényle, d'un dérivé de type bis-benzoxazolyle, d'une coumarine, d'une pyrazoline ou d'un dibenzofuranyl-biphényle.

11. Procédé conforme à la revendication 10, caractérisé en ce qu'on utilise un mélange d'un azurant optique et d'un ou plusieurs colorants, comme des colorants de type azoïque, anthraquinonique, nitré, acridonique ou naphtoquinonique.

12. Procédé conforme à la revendication 1, caractérisé en ce qu'on utilise un composé de formule (1) en une proportion de 0,01 à 3 % dans un procédé d'épuisement, ou en une concentration de 0,1 à 30 g/l dans un procédé continu.

13. Procédé conforme à la revendication 12, caractérisé en ce qu'on utilise un composé de formule (1) en une proportion de 0,03 à 0,3 % dans un procédé d'épuisement, ou en une concentration de 0,2 à 2 g/l dans un procédé continu.

14. Article contenant des fibres de polyamide et présentant une solidité au moulage améliorée, traité selon un procédé conforme à la revendication 1.
